# EUROPÄISCHE PATENTSCHRIFT

(11) **EP 0 066 194 B1**
(45) Veröffentlichungstag und Bekanntmachung des Hinweises auf die Patenterteilung: **20.08.1986**
(21) Anmeldenummer: 82104390.8
(22) Anmeldetag: 19.05.1982
(51) Int. Cl.: H01B 3/30

(54) **Verfahren zur Herstellung wässriger hitzehärtbarer Elektroisolierlacke und deren Verwendung**
Process for preparing an electrically insulating aqueous and thermosetting enamel, and its use
Procédé de préparation et utilisation d'une laque aqueuse durcissable à la chaleur, electriquement isolante

(30) Priorität: 29.05.1981 DE 3121306
(43) Veröffentlichungstag der Anmeldung: 08.12.1982
(73) Patentinhaber: Dr. Beck & Co. AG, D-20514 Hamburg (DE)
(72) Erfinder: Reiter, Udo, Dr., D-6704 Mutterstadt (DE); Schenck, Hans-Uwe, Dr., D-6706 Wachenheim (DE); Lehmann, Helmut, D-2057 Reinbek (DE); Hansch, Ferdinand, D-2000 Wedel (DE)
(74) Vertreter: von Günner, Kurt, Dr.

## Beschreibung

Die Erfindung betrifft ein Verfahren zur Herstellung wäßriger hitzehärtbarer Elektroisolierlacke auf Basis von Polyesterimiden und deren Verwendung als Drahtlacke oder als Tränklacke, z. B. zur Imprägnierung von Lackdrahtwicklungen.

Die Herstellung von Polyesterimiden (= PEI) und ihre Verwendung zur Elektroisolation ist schon lange bekannt und beispielsweise in den DE-B-14 45 263, 14 95 100, 14 95 152 und 16 45 435 beschrieben.

Um Polyesterimidlösungen gut zu verarbeiten, müssen verhältnismäßig niedere Feststoffgehalte hergestellt werden. Aufgrund der spezifischen Löslichkeitseigenschaften der PEI müssen als Lösungsmittel bzw. als Lösungsmittelgemische Phenole, Kresole, Xylenole, N-Methylpyrrolidon usw. verwendet werden. Diese Lösungsmittel sind meistens schwerflüchtig, teuer und haben teilweise einen sehr unangenehmen Geruch. Um Geruchs- bzw. Umweltbelästigung durch derartige Lösungsmittel zu vermeiden, sind sehr aufwendige Nachverbrennungsanlagen notwendig.

Als umweltfreundliche und wirtschaftliche Alternativen sind neben der Beschichtung elektrischer Leiter mit lösungsmittelfreien Harzen aus der Schmelze auch wäßrige Systeme vorgeschlagen worden. so werden in den DE-A-23 51 077 und 23 51 078 wäßrige PEI-Sekundär-Dispersionen beschrieben. Diese Sekundärdispersionen weisen jedoch einen zu geringen Feststoffgehalt auf und benötigen zudem spezielle Applikationsvorrichtungen. In der FR-A-23 01 579, der die DE-A-26 05 790 inhaltlich entspricht, werden wasserverdünnbare PEI-Elektroisolierlacke beschrieben, die mit Hilfe von beträchtlichen Mengen (5 bis 30 Gew.%, vorzugsweise 20 bis 30 %) tertiären Amins und unter Mitverwendung von 5 bis 20 Gew.% Hilfslösungsmittel in eine wäßrige Form überführt werden. Die damit erhaltenen Lackierungen weisen Erweichungspunkte zwischen 290 und 315 °C auf.

In der DE-A-17 20 321 wird ein Verfahren zur Herstellung wasserverdünnbarer Polyesterimidharze mit Hilfe von Ammoniak beschrieben. Gemäß dieser DE-OS werden aromatische Tricarbonsäureanhydride zunächst mit bis zu 80% der stöchiometrischen Menge an primären Diaminen, die zur Imidbildung notwendig sind, umgesetzt und mit einem Überschuß an Di- und/oder Trialkoholen kondensiert. Anschliessend wird der überschüssige Alkohol abdestilliert und das Kondensationsprodukt mit einer geringen Menge an wäßrigem Ammoniak, ggf. unter Zusatz von Dialkoholen auf eine Temperatur von über 80 °C erwärmt und anschließend das Kondensationsprodukt mit Wasser verdünnt.

Die so hergestellten Lacke genügen jedoch nicht dem heute geforderten Eigenschaftsbild konventionell zu verarbeitender Polyesterimid-Drahtlacke.

Auch der FR-A-23 54 371, der die DE-A-27 24 913 inhaltlich entspricht, sind wasserlösliche Polyesterimidharze und Verfahren zu ihrer Herstellung zu entnehmen. Die hierin beschriebenen Produkte und Herstellverfahren führen jedoch zu Produkten, die man auf einen pH > 7 mit Aminen einstellen muß, d. h. diese Produkte riechen stark nach Aminen, was sich hinsichtlich der Arbeitsplatzhygiene nachteilig auswirkt. Außerdem werden auch hier, wie in DE-OS 26 05 790 größere Mengen Hilfslösungsmittel benutzt (> 10 %, wie sich aus den Beispielen ergibt).

Aufgabe der vorliegenden Erfindung ist es, ein Verfahren zur Herstellung wäßriger hitzehärtbarer Elektroisolierlacke auf Basis von Polyesterimiden aufzuzeigen, das es erlaubt, auf einfache Weise zu wäßrigen Elektroisolierlacken zu kommen, die die oben geschilderten Nachteile nicht aufweisen.

Gegenstand der vorliegenden Erfindung ist ein Verfahren zur Herstellung wäßriger hitzehärtbarer Elektroisolierlacke auf Basis von Polyesterimiden, die durch Kondensation von aromatischen Tricarbonsäuremonoanhydriden, aromatischen Dicarbonsäuren oder deren veresterbaren Derivaten, Diaminen, Diolen und einen Isocyanuratring enthaltenden Triolen erhalten worden sind, das dadurch gekennzeichnet ist, daß hydroxylgruppenhaltige Polyesterimide mit kinematischen Viskositäten von 16 bis 30 _{MM}^{2 -} _{S}-¹ (gemessen in einer Lösung von 1 Teil Polyesterimid in 2 Teilen N-methylpyrrolidon bei 30 °C) und Säurezahlen <10 bei Temperaturen zwischen 80 und 130 °C, gegebenenfalls unter Mitverwendung von bis zu 5 Gew.%, bezogen auf Polyesterimid, eines organischen Lösungsmittels, mit 5 bis 15 Gew.%, bezogen auf Polyesterimid, Ammoniak in Form einer wäßrigen Ammoniaklösung unter Aminolyse und Hydrolyse behandelt, so daß eine Lösung mit pH-Werten zwischen 6 und 6,9 resultiert, und durch Zusatz von vollentsalztem Wasser auf eine Viskosität zwischen 100 und 10000 mPa - s verdünnt werden, wobei gegebenenfalls nach der Behandlung mit Ammoniak noch 0,1 bis 5 Gew.%, bezogen auf Polyesterimid, eines wasserlöslichen Härtungskatalysators zugegeben werden.

Gegenstand der vorliegenden Erfindung ist außerdem die Verwendung dieser wäßrigen Elektroisolierlacke als Drahtlacke oder Tränklacke.

Überraschenderweise erhält man nach dem erfindungsgemäßen Verfahren völlig klare, mit Wasser verdünnbare Lacke, die im Wärmeniveau gegenüber den mit tertiären Aminen erhaltenen wasserverdünnbaren Lacken verbesserte Werte zeigen. Außerdem sind die erfindungsgemäßen Elektroisolierlacke infolge der Verwendung von billigem Ammoniak an Stelle von Ethanolaminen wirtschaftlicher und wesentlich umweltfreundlicher. Sie können unter Verwendung üblicher Applikationssysteme auf die zu beschichtenden Substrate aufgebracht werden und zeigen sich nach dem Einbrennen den konventionellen in den oben erwähnten organischen Lösungsmitteln gelösten und damit hinsichtlich ihrer Umweltbelastung problematischen Polyesterimidlacken in ihren technischen Eigenschaften als zumindest gleichwertig.

Hinsichtlich der für das erfindungsgemäße Verfahren zu verwendenden Polyesterimide und ihrer Aufbaukomponenten ist auszuführen, daß der prinzipielle Aufbau geeigneter Polyesterimide den DE-AS 14 45 263 und DE-AS 14 55 100 zu entnehmen ist. Das erfindungsgemäß zu verwendende hydroxylgruppenhaltige Polyesterimid kann vorzugsweise nach dem in der DE-OS 14 55 182 beschriebenen Verfahren hergestellt werden.

Die PEI sind Kondensationsprodukte aus aromatischen Tricarbonsäuremonoanhydriden, aromatischen Dicarbonsäuren oder deren Derivaten, Diaminen, Diolen und Triolen mit Isocyanuratring.

Als aromatische Tricarbonsäuremonoanhydride kommen z. B. in Betracht Trimellithsäureanhydrid, 3,4,3'-Benzophenontricarbonsäureanhydrid und Hemimellithsäureanhydrid, wobei Trimellithsäureanhydrid bevorzugt wird.

Geeignete aromatische Dicarbonsäuren und deren veresterbare Derivate sind z. B. Terephthalsäure, Isophthalsäure, Benzophenon-4,4'-dicarbonsäure; Ester aromatischer Dicarbonsäuren, wie z. B. die Ester der Terephthalsäure mit niederen 1 bis 3 Kohlenstoffatome enthaltenden Alkoholen, z. B. Dimethylterephthalat, Dimethylisophthalat, Diethylterephthalat.

Als Diamine eignen sich vorzugsweise solche mit primären Aminogruppen, die an aromatische Gruppen gebunden sind, z. B. solche der allgemeinen Formel wobei X für einen zweiwertigen Rest, z. B. -CH2-, -0-. -CO-, ―S― oder ―SO₂― steht. Beispiele für derartige Diamine sind Diaminodiphenylmethan, Diaminodiphenyloxid und Benzophenondiamin.

Als Diole kommen übliche zweiwertige aliphatische Alkohole in Frage, wie : Butandiol-1,4, Trimethylenglykol, vorzugsweise Ethylenglykol.

Als Triole mit Isocyanuratring eignen sich Trishydroxyethylisocyanyrat, Trishydroxypropylisocyanurat, insbesondere Trishydroxiethylisocyanurat (= THEIC). Gegebenenfalls können in untergeordneten Mengen von bis zu 10 Mol%, bezogen auf die Gesamtheit der Triole, auch andere Triole, wie z. B. Glycerin mitverwendet werden.

Tricarbonsäuremonoanhydrid, Dicarbonsäure (derivat), Diamin, Diol und Triol werden im allgemeinen im Molverhältnis von 1,7-2,8/0,5-1,2/0,7-1,4/0,4-1,2/0,8-1,4, vorzugsweise 1,9-2,110,7-1,0/0,9-1,1/0,5-0,8/1,0-1,3 eingesetzt.

Wie bereits oben erwähnt, können die hydroxylgruppenhaltigen Polyesterimide beispielsweise nach dem in der DE-OS 14 55 182 beschriebenen Verfahren hergestellt werden. Die Kondensation wird hier in Ethylenglykol durchgeführt, wobei Polyesterimide erhalten werden, die keine Carboxylgruppen mehr enthalten und damit keine Säurezahl aufweisen.

Die für das erfindungsgemäße Verfahren zu verwendenden hydroxylgruppenhaltigen Polyesterimide weisen Säurezahlen < 10, vorzugsweise < 5 und kinematische Viskositäten von 16 bis 30, vorzugsweise 18 bis 28 mm². S^{―1} (gemessen in einer Lösung von 1 Gew.-Teil Polyesterimid in 2 Gew.-Teilen N-methylpyrrolidon bei 30 °C) auf.

Das übliche Prinzip der Herstellung wasserlöslicher harze durch Neutralisation von freien Carboxylgruppen mit Aminen unter Bildung der Salze kann bei diesen PEI somit nicht angewendet werden.

Erfindungsgemäß werden die hydroxylgruppenhaltigen Polyesterimide bei Temperaturen zwischen 80 und 130 °C, vorzugsweise 90 und 110°C, gegebenenfalls unter Mitverwendung von bis zu 5 Gew.%, bezogen auf PEI, eines organischen Lösungsmittels, mit 5 bis 15, vorzugsweise 7,5 bis 10 Gew.%, bezogen auf PEI, Ammoniak in Form einer wäßrigen Ammoniaklösung, die beispielsweise 5 bis 25 Gew.% Ammoniak enthalten kann, unter Aminolyse und Hydrolyse behandelt. Dabei resultiert eine schwach saure wäßrige Lösung mit pH-Werten zwischen 6 und 6,9, vorzugsweise 6,5 und 6,9.

Als gegebenenfalls in Mengen von bis zu 5 Gew.%, bezogen auf PEI, mitzuverwendende organische Lösungsmittel kommen wassermischbare Lösungsmittel, wie z. B. N-methylpyrrolidon, Glykole, wie Ethylenglykol, Glykoläther, wie Butylglykol, Methyldiglykol, Ethyldiglykol, Butyldiglykol oder andere polare Lösungsmittel, wie Dimethylformamid oder Dimethylacetamid in Betracht.

Nach der Behandlung des PEI mit wäßrigem Ammoniak kann die PEI-Lösung, die zweckmäßigerweise auf 20 bis 50 °C abgekühlt wird, noch mit 0,1 bis 5, vorzugsweise 2 bis 4 Gew.%, bezogen auf PEI, eines wasserlöslichen Härtungskatalysators vermischt werden. Als solche wasserlösliche Härtungskatalysatoren eignen sich vorzugsweise wasserlösliche Titanate, wie z. B. Titantetralactat.

Die Verdünnung der Polyesterimidlösungen auf Viskositäten zwischen 100 und 10000 mPa. s erfolgt durch Zusatz von vollentsalztem Wasser.

In dieser Form können die erfindungsgemäß hergestellten Polyesterimidlösungen direkt zur Lackierung von Drähten, z. B. von kupferdrähten oder als Tränklacke zur Imprägnierung von Lackdrahtwicklungen verwendet werden. Als Applikationsverfahren und -vorrichtungen kommen die für diese Zwecke üblichen in Frage.

Das Einbrennen der Lackierungen erfolgt im allgemeinen bei Temperaturen von 200 bis 550, vorzugsweise 400 bis 520 °C.

Die erfindungsgemäß hergestellten wäßrigen hitzehärtbaren Polyesterimidlacke sind gut lagerstabil, sind völlig klar und weisen keinen Geruch nach Ammoniak auf. Die damit erhaltenen Lackierungen zeigen hervorragende Eigenschaften auch bezüglich der Erweichungstemperatur, des Wärmeschocks und des Wärmealterungsverhaltens.

Die in den folgenden Beispielen genannten Teile und Prozente sind, soweit nicht anders angegeben. Gew.-Teile und Gew.-%e.

### Beispiel 1

werden nach Zugabe von 2,6 Teilen Bleiacetat bei Temperaturen bis 220 °C bis zum Klarpunkt verestert. Dann wird bei 150 bis 200 °C das überschüssige Ethylenglykol in Vakuum (5,33 KPd (40 Torr)) abdestilliert, bis das Harz, im Verhältnis 1 : 2 in N-Methylpyrrolidon gelöst, eine Viskosität von 19 mm^{2 .} S^{―1} (Ubelohde 3) bei 30 °C aufweist. Bei 95 °C werden dann 87.8 Teile N-Methylpyrrolidon zugefügt und 851,4 Teile Ammoniak (25%ig) langsam hinzugegeben. Nach 1 Stunde bei dieser Temperatur werden 991 Teile vollentsalztes Wasser zugegeben und erneut 3 Stunden bei 100 °C gehalten. Nach dem Abkühlen werden 95 teile Titantetralactat hinzugegeben. Der so erhaltene wäßrige Drahtlack hat einen Feststoffgehalt von 52,3 % mit einer Durchlaufviskosität im Ford-Becher (4 mm) nach DIN 53 211 von 41 sek.

Der Lack wird unter Verwendung eines üblichen Drahtlackierofens von 2,50 m Länge auf einen Kupferdraht von 0,5 mm 0 in 8 Durchzügen aufgetragen und bei 460 °C eingebrannt. Die Abzugsgeschwindigkeit betrug 22 m/min.

Der Lackdraht hatte bei der Prüfung nach DIN 46453 folgende Eigenschaften :

Vergleichsbeispiel (nach DE-AS 17 20 321)

Beispiel 1 der DE-AS 1720321 wurde nachgearbeitet. Mit der so erhaltenen Lösung wurde beschichtet (Einbrenntemp. 460 °C, Abzugsgeschwindigkeit 22 m/min).

## Patentansprüche

1. Verfahren zur Herstellung wäßriger hitzehärtbarer Elektroisolierlacke auf Basis von Polyesterimiden. die durch Kondensation von aromatischen Tricarbonsäuremonoanhydriden, aromatischen Dicarbonsäuren oder deren veresterbaren Derivaten, Diaminen, Diolen und einen Isocyanuratring enthaltenden Triolen erhalten worden sind, dadurch gekennzeichnet, daß hydroxylgruppenhaltige Polyesterimide mit kinematischen Viskositäten von 16 bis 30 mm². s^{―1} (gemessen in einer Lösung von 1 Teil Polyesterimid in 2 Teilen N-methylpyrrolidon bei 30 °C) und Säurezahlen < 10 bei Temperaturen zwischen 80 und 130 °C, gegebenenfalls unter Mitverwendung von bis zu 5 Gew.%. bezogen auf Polyesterimid, eines organischen Lösungsmittels, mit 5 bis 15 Gew.%, bezogen auf Polyesterimid. Ammoniak in Form einer wäßrigen Ammoniaklösung unter Aminolyse und Hydrolyse behandelt, so daß eine Lösung mit pH-Werten zwischen 6 und 6,9 resultiert, und durch Zusatz von vollentsalztem Wasser auf eine Viskosität zwischen 100 und 10 000 mPa - s verdünnt werden, wobei gegebenenfalls nach der Behandlung mit Ammoniak noch 0.1 bis 5 Gew.%, bezogen auf Polyesterimid, eines wasserlöslichen Härtungskatalysators zugegeben werden.

2. Verfahren nach Anspruch 1, dadurch gekennzeichnet, daß als Isocyanuratring enthaltendes Triol Trishydroxiethylisocyanurat verwendet wird.

3. Verfahren nach Anspruch 1 oder 2, dadurch gekennzeichnet, daß als veresterbares Derivat einer aromatischen Dicarbonsäure Terephthalsäuredimethylester verwendet wird.

4. Verwendung der nach einem Verfahren gemäß einem der vorhergehenden Ansprüche hergestellten wäßrigen Elektroisolierlacke als Drahtlacke oder Tränklacke.

## Claims

1. A process for the preparation of aqueous thermosetting electrical insulating varnishes based on polyester-imides which have been obtained by condensing aromatic tricarboxylic acid monoanhydrides, aromatic dicarboxylic acids or their esterifiable derivatives, diamines, diols, and triols containing an isocyanurate ring, wherein hydroxylcontaining polyester-imides which have kinematic viscosities of from 16 to 30 mm². _{S}-¹ (measured in a solution of 1 part of polyester-imide in 2 parts of N-methyl-pyrrolidone at 30 °C) and acid numbers of < 10 are treated, at from 80 to 130 °C, in the presence or absence of up to 5 % by weight, based on polyester-imide, of an organic solvent, with from 5 to 15 % by weight, based on polyester-imide, of ammonia in the from of an aqueous solution, thereby producing aminolysis and hydrolysis so that a solution having a pH of from 6 to 6.9 results, which is diluted to a viscosity of from 100 to 10 000 mPa - s by adding demineralized water, from 0.1 to 5 % by weight, based on polyester-imide, of a water-soluble curing catalyst being added, if desired, after the treatment with ammonia.

2. A process as claimed in claim 1, wherein tris-hydroxyethyl isocyanurate is used as the triol containing an isocyanurate ring.

3. A process as claimed in claim 1 or 2, wherein dimethyl terephthalate is used as the esterifiable derivative of an aromatic dicarboxylic acid.

4. The use of the aqueous electrical insulating varnishes prepared by a process as claimed in any of the preceding claims, as wire enamels or impregnating varnishes.

## Revendications

1. Procédé de préparation de peintures ou vernis aqueuses, électroisolantes, durcissables à chaud, à base de polyesterimides, qui ont été obtenus par condensation d'anhydrides tricarboxyliques, d'acides aromatiques dicarboxyliques ou leurs dérivés, diamines, diols et triols contenant un noyau isocyanurate, caractérisé par le fait que des polyesterimides à groupes hydroxyde, d'une viscosité cinématique de 16 à 30 mm². _{S}-¹ (mesurée dans une solution de 1 partie de polyestérimide dans 2 parties de N-méthyl- pyrrolidone, à 30 °C) et d'indice d'acide <10, à des températures comprises entre 80 et 130 °C, éventuellement avec utilisation de jusqu'à 5 % en poids, rapporté au polyestérimide, d'un solvant organique, sont traités, sous aminolyse et hydrolyse, avec 5 à 15 % en poids, rapporté au polyesterimide, d'ammoniaque sous forme de solution ammoniacale aqueuse, de manière qu'il en résulte une solution d'un pH compris entre 6 et 6, 9, et, par addition d'eau totalement dessalée, sont dilués à une viscosité comprise entre 100 et 10000 mPa. s, encore 0,1 à 5 % en poids, rapporté au polyestérimide, d'un catalyseur de durcissement, soluble dans l'eau, étant encore ajoutés après le traitement à l'ammoniaque.

2. Procédé selon la revendication 1, caractérisé par le fait que l'on utilise, comme triol contenant un noyau isocyanurate, du trishydroxyéthylisocyanurate.

3. Procédé selon la revendication 1 ou 2, caractérisé par le fait que l'on utilise, comme dérivé estérifiable d'un acide dicarboxylique aromatique, du téréphtalate de diméthyle.

4. Utilisation des peintures aqueuses, fabriquées par un procédé selon l'une des revendications précédentes, comme laques d'émaillage ou vernis au trempé.
